# EUROPÄISCHE PATENTANMELDUNG

(11) **EP 0 327 530 A2**
(43) Veröffentlichungstag der Anmeldung: **09.08.1989**
(21) Anmeldenummer: 89890027.9
(22) Anmeldetag: 30.01.1989
(51) Int. Cl.: B26D 1/00, B26F 1/44

(54) **Linien-Schneidmesser für die Bearbeitung von flächigem Material**

(30) Priorität: 03.02.1988 AT 214/88
(71) Anmelder: BÖHLER Gesellschaft m.b.H., A-1010 Wien (AT)
(72) Erfinder: Kern, Oswald, A-3363 Hausmening (AT)

(57) **Zusammenfassung**

Linien-Schneidmesser für die Bearbeitung von flächigen Materialien, bestehend aus einem bandförmigen Trägerteil mit einer Schneidkante und einer Beschichtung, wobei auf der Oberfläche im Schneidkantenbereich eines aus niedriglegiertem, rostenden Stahl bestehenden Linien-Schneidmessers eine ein- oder mehrlagige Hartstoffschicht aufgebracht ist.

## Beschreibung

Die Erfindung betrifft Linien-Schneidmesser für die Bearbeitung von flächigen Materialien, insbesondere für den Einsatz in der papier-, leder-, kunststoff- und dergleichen- verarbeitenden Industrie, bestehend aus einem bandförmigen Trägermaterial mit einem längsseitig, vorzugsweise durch mechanische Bearbeitung, erstellten Schneidkantenbereich bzw. mit einer ein- oder beidseitig entlang des Bandes verlaufenden Schneidkante und einer Beschichtung.

Linien-Schneidmesser dienen beispielsweise zur Erzeugung von Faltschachteln bzw. Faltschachtelrohlingen, zum Ausstanzen von klebstoffbeschichteten Papieretiketten, welche auf Abziehfolien haften, zur Erstellung von gleichgeformten Massenteilen in der Lederindustrie, zum Ausschneiden von ein- und mehrlagigen sowie verschweißten Teilen aus Kunststoffolien und dergleichen.

Die Dicke der Linien-Schneidmesser, die eine Härte von 40 bis 48 HRc aufweisen sollen, beträgt meist zwischen 0,5 und 2 mm, wobei eine hohe Elastizität des Werkstoffes gefordert ist, sodaß durch Biegen des Messerbandes beim Einbringen in eine Halterung auch Schnittmuster mit geringen Radien gebildet werden können.

Linien-Schneidmesser sind Werkzeuge, die beim Einsatz hohen mechanischen Beanspruchungen ausgesetzt werden, wobei auch ein Verschleiß durch Abrieb und chemische Korrosion die Haltbarkeit bzw. Standzeit begrenzt. Auch der bei den Schneidvorgängen durch Oberflächenreibung vom Schneidgut abfallende Staubanteil ist in vielen Fällen unerwünscht.

Es sind viele Versuche bekannt geworden, Linien-Schneidmesser mit verbesserten Gebrauchseigenschaften herzustellen, insbesondere die Härte der Messerschneide zu erhöhen. Höhere Materialhärten verringern zwar den mechanischen Verschleiß im praktischen Betrieb, insbesondere beim Schneiden und Stanzen von Recyclingpapier mit hohem Füllstoffanteil, es sind jedoch dadurch nur Linien mit großen Kantenradien herstellbar, wobei schon bei der Montage oder bei geringen Betriebszeiten Messerbrüche auftreten können. Auch die Korrosionsneigung, der Schnittstaubanfall und die Haftneigung der Messer gegenüber Klebstoffen werden durch eine höhere Härte praktisch nicht beeinflußt. Es sind Linien-Schneidmesser bekannt, bei welchen nur der Schneidkantenbereich induktiv oder mittels Plasmaverfahrens und dergleichen gehärtet ist. Auch wurde versucht, die Gebrauchseigenschaften der Messer durch Auftragen von reibungswiderstandvermindernden Stoffen zu verbessern. Weiters sind korrosionsbeständige, insbesondere aus hoch chromlegierten Stählen gefertigte Linien-Schneidmesser bekanntgeworden, wobei das gesamte Messer oder nur die Schneidkantenbereiche gehärtet sind. Messer mit einer galvanischen Beschichtung,z.B. aus Hartchrom,zur Verhinderung von Korrosionsangriff sind ebenfalls bekannt.

Es hat sich jedoch gezeigt, daß mit den bekannten Linien-Schneidmessern und Messerausführungen nicht immer eine Erhöhung der Standzeit erreicht werden kann, weil zusätzlich zur Forderung nach entsprechender Biegbarkeit eine Vielfachbeanspruchung, insbesondere der Schneidbereiche, durch mechanische Kräfte, durch Reibung und durch chemische Korrosion gegeben ist.

Der Erfindung lag die Aufgabe zugrunde, Linien-Schneidmesser zu schaffen, welche bei einer entsprechenden Härte des Grundmaterials von mindestens 40 bis 48 HRc und bei guter Biegbarkeit zumindest im Schneidkantenbereich eine hohe Festigkeit gegen mechanischen Abrieb, eine geringe Haftneigung für Klebemittel und eine Korrosionsbeständigkeit gegen die bei der Verarbeitung auftretenden chemischen Substanzen und somit eine höhere Standzeit aufweisen, wobei gegebenenfalls der im praktischen Betrieb anfallende Papier- und Füllstoffstaub gering ist. Erfindungsgemäß wird dies dadurch erreicht, daß auf der Oberfläche im Schneidkantenbereich eines aus niedriglegiertem rostenden Stahl, insbesondere aus Kohlenstoffstahl, bestehenden Linien-Schneidmessers eine ein- oder mehrlagige Hartstoffschicht aufgebracht ist, welche aus Nitrid und/oder Karbid und/oder Oxid und/oder Karbonitrid und/oder Oxikarbonitrid der Elemente der Gruppen IVb, Vb, VIb des periodischen Systems oder aus Nitrid der Elemente Bor, Aluminium, und Silizium gebildet ist und gegebenenfalls unterschiedliche Zusammensetzung der Einzellagen aufweist. Besonders vorteilhaft ist es, wenn die Beschichtung mittels PVD-Verfahrens aufgebracht ist und die Dicke der Hartstoffschicht 1 bis 10 µm, vorzugsweise 3 bis 5 µm, aufweist. Weiters bevorzugt ist, daß die Hartstoffschicht aus Titankarbonitrid und/oder Titannitrid besteht.

Dem Fachmann ist bekannt, daß spröde Hartstoffschichten, die insbesondere auf Werkzeuge, die sich äußerst gering plastisch verformen, wie Hartmetall oder Schnellstahl, aufgebracht werden, nur dann eine gute Haftung auf dem Substrat aufweisen können, wenn eine Oberflächendiffusion gegeben ist, so daß der Beschichtungsvorgang bei Temperaturen zwischen 400 und 500°C in einer Zeit von ca. 30 bis 100 Minuten durchgeführt wird. Beschichtungen bei diesen Temperaturen bewirken jedoch bei niedriglegierten und Kohlenstoffstählen einen Anlaßeffekt, der schon ab ca. 150°C beginnt und mit steigender Temperatur zu Veränderungen der Eigenschaften bzw. zu einer wesentlichen Erniedrigung der Vergütungshärte des Materials führt. Dieser Härteabfall wird beispielsweise im Lehrbuch "Handbuch der Sonderstahlkunde" v. Eduard Houdremont, 3. verbesserte Auflage, 1956, 1. Band, auf den Seiten 179 - 187 ausführlich beschrieben.

Beim Einsatz von hartstoffbeschichteten Linien-Schneidmessern trat ein vom Fachmann erwartetes Absplittern der spröden Hartstoffschicht von den Oberflächen des Schneidbereiches beim Biegen und bei der elastischen Materialverformung durch die mechanischen Beanspruchungen beim Schnitt nicht ein. Überraschenderweise wurde gefunden, daß eine im Schneidbereich aufgebrachte Hartstoffschicht eine wesentliche Steigerung der Standzeit des Linien-Schneidmessers bewirkt, weil sich die Reibungskräfte zwischen Schneidgut und Messer und dadurch die mechanischen Beanspruchungen, insbesondere im Schneidkantenbereich, verringern, wobei gegebenenfalls der Papierstaub und der Füllstoffanfall deutlich kleiner werden. Weiters ist trotz geringfügiger Erhöhung der Oberflächenrauhigkeit der Schneidflächen durch die Hartstoffbeschichtung nur eine äußert geringe Haftneigung für Klebstoffe gegeben. Völlig unerwartet wurde auch gefunden, daß schon eine Dicke der Hartstoffschicht von 1 µm eine wesentliche Ver ringerung des Korrosionsangriffes bewirkt und ab einer Schichtdicke von 3 µm ein Korrosionsschutz gegen chemische Substanzen, die bei der Verarbeitung von klebstoffbeschichteten Kunststoff- und Ledermaterialien vorliegen, gegeben ist, wodurch die Standzeit der Linien-Schneidmesser bei der Verarbeitung derartiger Produkte sowie bei Einwirkung von Feuchtigkeit wesentlich gesteigert wird.

Im folgenden werden anhand von Zeichnungen erfindungsgemäße Linien-Schneidmesser näher beschrieben und deren Herstellung erklärt. Es zeigen: Fig. 1 bis Fig. 3 schematisch Querschnittsformen von Linien-Schneidmessern.

In Fig. 1 ist ein einseitig schneidendes Linien-Schneidmesser mit Anschliff beider Bandflächen dargestellt. Ein Schneidbereich 1 mit einer Schneidlinie 2 eines Bandes 3 ist keilartig ausgebildet, wobei die Keilflächen 4 und 4′ zu den parallelen Oberflächen des Bandes 3 geneigt sind. Auf den Keilflächen 4 und 4′ ist eine Hartstoffschicht angeordnet.

Fig. 2 zeigt ein einseitig schneidendes Linien-Schneidmesser mit einseitiger Anfasung. Die Schneidlinie 2 liegt in einer der parallelen Oberflächen des Bandes 3 und bildet mit dieser und der Keilfläche 4 einen als schiefen Keil ausgebildeten Schneidbereich 1. Auf der Keilfläche 4 befindet sich eine Hartstoffschicht, die Keilfläche 4′, welche den der Schneidlinie 2 zugewandten Teil der Oberfläche des Bandes 3 darstellt, kann ebenfalls eine Hartstoffschicht tragen.

In Fig. 3 ist ein beidseitig schneidendes Linien-Schneid messer dargestellt, wobei auf einem Band 3 zwei Schneidbereiche 1 und 1′ in einer Ausführung, wie in Fig. 1 dargestellt, angeordnet sind.

Ein erfindungsgemäßes Linien-Schneidmesser wird hergestellt, indem ein Band aus einem niedriglegierten Stahl, beispielsweise einem Kohlenstoffstahl mit einer Kohlenstoffkonzentration von 0,4 bis 0,8 Gew.-% Kohlenstoff, mittels Warm- und/oder Kaltwalzung auf eine erforderliche Dicke gebracht wird, wonach gegebenenfalls eine Wärmebehandlung in einer bestimmten Atmosphäre zur Bandoberflächenbeeinflussung erfolgt. Am derart gefertigten Band wird ein Vergüten, bestehend aus mindestens einer Härtung und einer Anlaßbehandlung, vorgenommen, worauf durch eine vorzugsweise mechanische Bearbeitung eine oder zwei Schneidkanten sowie eine geforderte Enddimension eingestellt werden. Auf die Bandoberfläche im Schneidkantenbereich wird eine Hartstoffschicht aufgebracht, wobei vorzugsweise ein PVD-Verfahren Anwendung findet.

Die Haltbarkeit von handelsüblichen und erfindungsgemäßen Linien-Schneidmessern wurde vergleichend untersucht. Bei den erfindungsgemäßen Linien-Schneidmessern bestand der bandförmige Trägerteil aus dem Werkstoff C60 (Kohlenstoffstahl mit einem Kohlenstoffgehalt von ca. 0,6 Gew.-%). Auf vergütete Messerbänder mit einer Härte von 45 HRc erfolgte die Aufbringung von einlagigen und mehrlagigen Hartstoffschichten aus Titankarbonitrid (Ti(C,N)) und/oder Titannitrid (TiN), wonach diese Linien-Schneidmesser parallel zu solchen, die den herkömmlichen Aufbau aufwiesen, in Schnellschneidern eingesetzt wurden. Bei der Ermittlung und Auswertung der Standzeitergebnisse wurden die Schneidzahlwerte herangezogen bzw. gegenüber gestellt. Es zeigte sich, daß mit den erfindungsgemäßen Linien-Schneidmessern bei der Bearbeitung von Neupapier eine Standzeiterhöhung von mindestens 65 % erreicht wird. Bei der Verarbeitung von Recyclingpapier und Karton mit hohem Füllstoffanteil konnten mindestens die 2,5-fachen Standzeiten erreicht werden, wobei der Staubanfall auf ca. 25 % reduziert war. Mindestens 5 mal höhere Standzeiten waren bei der Verarbeitung von Kunststoffolien und mit Klebstoff beschichteten Etiketten sowie bei höheren Wassergehalten der flächigen Materialien gegeben. Herkömmliche Linien-Schneidmesser wiesen schon nach kurzem Einsatz Korrosionsangriff auf, der sich auch bei Stillstand des Schnellschneiders und bei der Lagerung von ungesäuberten Linien-Schneidmessern verstärkte.

Schichten auf niedriglegierten bandförmigen Trägerteilen aus Nitrid, Karbid, Oxid, Karbonitrid und Oxikarbonitrid, sämtlicher Elemente der Gruppen IVb, Vb, VIb des periodischen Systems sowie aus Nitrid der Elemente Bor, Aluminium und Silizium, führen zu ähnlichen Steigerungen der Standzeit von Linien Schneidmessern, wobei besondere Vorteile durch eine entsprechende Abstimmung von der Schichtzusammensetzung und dem Werkstoff des flächigen Materials erreichbar sind.

## Patentansprüche

1. Linien-Schneidmesser für die Bearbeitung von flächigen Materialien, insbesondere für den Einsatz in der papier-, leder-, kunststoff- und dergleichen- verarbeitenden Industrie, bestehend aus einem bandförmigen Trägerteil mit einem längsseitig, vorzugsweise durch mechanische Bearbeitung erstellten Schneidkantenbereich bzw. mit einer ein- oder beidseitig entlang des Bandes verlaufenden Schneidkante und einer Beschichtung, dadurch gekennzeichnet, daß auf der Oberfläche im Schneidkantenbereich eines aus niedriglegiertem rostenden Stahl, insbesondere aus Kohlenstoffstahl, bestehenden Linien-Schneidmessers eine ein- oder mehrlagige Hartstoffschicht aufgebracht ist, welche aus Nitrid und/oder Karbid und/oder Oxid und/oder Karbonitrid und/oder Oxikarbonitrid der Elemente der Gruppen IVb, Vb, VIb des periodischen Systems oder aus Nitrid der Elemente Bor, Aluminium und Silizium gebildet ist und gegebenenfalls unterschiedliche Zusammensetzung der Einzellagen aufweist.

2. Linien-Schneidmesser nach Anspruch 1, dadurch gekennzeichnet, daß die Hartstoffschicht mittels PVD-Verfahrens aufgebracht ist.

3. Linien-Schneidmesser nach Anspruch 1 und 2, dadurch gekennzeichnet, daß die Hartstoffschicht eine Dicke von 1 bis 10 µm, vorzugsweise eine solche von 3 bis 5 µm, aufweist.

4. Linien-Schneidmesser nach Anspruch 1 bis 3, dadurch gekennzeichnet, daß die Hartstoffschicht aus Titankarbonitrid und/oder Titannitrid (TiN) besteht.
